# FASCICULE DE BREVET EUROPEEN

(11) **EP 0 591 305 B1**
(45) Date de publication et mention de la délivrance du brevet: **15.11.1995**
(21) Numéro de dépôt: 92912846.0
(22) Date de dépôt: 26.06.1992
(51) Int. Cl.: C22C 29/14, C22C 32/00

(54) **CERMETS A BASE DE BORURES DES METAUX DE TRANSITION, LEUR FABRICATION ET LEURS APPLICATIONS**
Cermets auf Uebergangsmetallboridbasis, ihre Herstellung und Anwendung
CERMETS BASED ON TRANSITION METAL BORIDES, THEIR PRODUCTION AND USE

(30) Priorité: 28.06.1991 FR 9108030
(43) Date de publication de la demande: 13.04.1994
(73) Titulaire: SANDVIK HARD MATERIALS S.A., 26210 Epinouze (FR); BONASTRE S.A., E-08140 Caldes de Montbui (ES)
(72) Inventeur: PASTOR, Henri, F-38000 Grenoble (FR); ALLIBERT, Colette, F-38100 Grenoble (FR); OTTAVI, Laurent, F-38500 Voiron (FR); ALBAJAR, Manuel, E-08140 Caldes de Montbui (ES); CASTRO-FERNANDEZ, Francisco, E-20009 San Sebastian (ES)
(74) Mandataire: Lhuillier, René
(86) Numéro de dépôt international: FR9200595
(87) Numéro de publication internationale: WO9300452

(56) Documents cités:
- EP-A- 0 232 223
- EP-A- 0 349 740
- EP-A- 0 433 856
- DE-A- 2 846 889
- FR-A- 2 476 139
- FR-A- 2 514 788
- DATABASE WPI Section Ch, Week 793, Derwent Publications Ltd., London, GB; Class M26, AN 79-05048B

## Description

L'invention a pour objet des cermets à base de borures des métaux de transition, notamment de diborure de titane, présentant notamment une ténacité améliorée.

Les cermets sont des matériaux durs utilisés notamment pour fabriquer des outils de coupe ou de forage et des pièces d'usure. Ils sont généralement constitués, comme leur nom l'indique, d'une phase céramique majoritaire dure mais fragile et d'une phase liante métallique beaucoup moins dure mais tenace, ce qui leur confère une conjugaison intéressante et rare de dureté et de ténacité. Le terme céramique est pris ici au sens large, incluant en particulier les oxydes, nitrures, carbures et borures des métaux de transition, voire aussi leurs combinaisons.

Il est connu que certains métaux (fer, nickel, cobalt, chrome, cuivre, etc...) ou leurs alliages ont été utilisés comme liants dans la fabrication de cermets à base de borures des métaux de transition, le plus souvent de diborures des métaux de transition et notamment de diborure de titane TiB₂. Ces métaux ou alliages ont en principe une double fonction :
- assurer la formation d'une phase fusible liquide (le plus souvent avec dissolution d'une certaine quantité de borure dans le métal liquide) mouillant aussi parfaitement que possible le composant solide ce qui, en principe, facilite le frittage et permet une densification totale ;
- apporter une certaine ténacité au cermet fritté qui est donc ainsi formé d'une phase dure mais fragile (le borure) et d'un liant métallique moins dur mais ductile (le métal ou alliage liant).

En réalité, l'examen de la littérature montre qu'expérimentalement la densification par frittage en présence de phase liquide de tels cermets n'est pas parfaite et même souvent insuffisante : la porosité ouverte reste importante (de 4 à 30 % en volume) et le liant métallique se transforme le plus souvent, au moins partiellement, en borure par réaction chimique avec la phase dure ; il en résulte une chute considérable de la ténacité du cermet, ce qui en restreint le champ d'applications.

Les inventeurs ont pu constater ces faits expérimentalement, par exemple sur les cermets TiB₂-Fe. Pour préparer ces cermets, ils ont mélangé de la poudre de diborure de titane TiB₂ (diamètre de grain moyen : 1 à quelques µm) à de la poudre de fer (diamètre de grain moyen 1 à quelques µm) par des moyens classiques (mélangeur, broyeur à billes, broyeur par attrition, etc). Le mélange a été ensuite comprimé sous 100 à 200 MPa de pression. Le frittage a été effectué pendant 1 à 4 heures, à température comprise entre 1450 et 1550°C, selon la teneur volumique en fer du cermet (10 à 20 % en vol.). Ils ont alors constaté que la densification était très mauvaise (la porosité résiduelle variant entre 10 et 20 %) et que la majeure partie du métal liant fer s'était transformée en borure Fe₂B ou/et FeB fragile, entraînant ainsi une chute de la ténacité, ce qui rend l'utilisation d'un tel matériau pratiquement impossible dans les applications envisagées.

En conclusion, l'obtention d'un cermet borure-métal (ou alliage) dur et tenace apparaît pratiquement irréalisable du fait de l'interaction, au frittage, du liant métallique avec le borure dur, avec boruration concomitante au moins partielle de ce liant métallique.

Le but de la présente invention est de trouver des conditions permettant de fabriquer des cermets à base de borures des métaux de transition ne présentant pas les inconvénients des cermets du même type obtenus selon l'art antérieur et permettant leur utilisation dans les applications envisagées, notamment en raison de leur ténacité élevée.

La demande de brevet DE-A-28 46 889 concerne une poudre d'alliage, sa préparation et son utilisation pour fabriquer des pièces frittées.

La poudre d'alliage est constituée essentiellement d'un borure ou d'une phase borure complexe en tant que support de la dureté et d'un métal ou d'un alliage en tant que phase liante.

Il résulte du préambule et de l'exposé du but poursuivi que l'invention décrite dans ce document concerne le remplacement partiel du fer dans la phase dure de type borure selon l'art antérieur par d'autres éléments formant des borures.

De fait, dans le support de dureté le borure de fer est remplacé en partie par au moins un borure d'un autre métal tel que par exemple un métal de transition (voir, par exemple, page 5, lignes 16 à 24).

Les borures utilisés dans l'exemple 3 contiennent 70,32% en poids de fer pour le borure de structure MB qui est utilisé à raison de 43% en poids pour former le produit fritté, et 76,77% en poids de fer pour le borure de structure M₂B qui est utilisé à raison de 16% en poids pour former le produit fritté.

Des proportions comparables de borures à base de fer sont utilisées dans les autres exemples. Les produits frittés divulgués dans la demande de brevet DE-A-28 46 889 contiennent donc tous une forte proportion de borure de fer. Or, le but de la présente invention est d'éviter la présence de borure de métal de la phase liante (fer notamment).

Par ailleurs, la demande de brevet DE-A-28 46 889 enseigne que la présence d'aluminium en tant qu'impureté dans la poudre d'alliage joue un rôle défavorable, ce qui aurait dû dissuader l'homme du métier d'ajouter cet élément.

La demande de brevet FR-A-2 514 788 enseigne un alliage dur fritté très similaire de celui enseigné par le document DE-A-28 46 889, dans lequel la phase dure composée de "borures multiples" contient au moins 10% en poids de fer, ce qui va à l'encontre du but poursuivi selon la présente invention.

Grâce à des recherches approfondies, les inventeurs ont trouvé que l'interaction entre le borure dur de métal de transition et le liant métallique qui entraîne une chute de ténacité, peut être empêchée ou au moins fortement réduite par addition au liant de certains éléments de type métal, sous forme de corps simples ou composés, lors de la préparation du mélange du borure et du liant métallique, c'est-à-dire avant le frittage de ce mélange.

Les éléments en question sont essentiellement le métal de transition entrant dans la composition du borure de métal de transition constituant la phase dure, majoritairement présent dans ce borure et un métal X choisi parmi l'aluminium, les métaux alcalino-terreux, Sc, Y, les lanthanides, les actinides et les alliages constitués de fer et de métaux cériques, ou un mélange d'au moins deux de ces métaux X.

Lors du frittage, le métal de transition ajouté se transforme en oxyde dans lequel une partie de l'oxygène peut être remplacée par de l'azote et/ou du carbone et le métal X est transformé en oxyde. Ces oxydes précipitent sous forme de dispersions de particules d'oxydes séparés, ou combinés sous forme d'oxydes complexes.

Le carbone éventuellement présent dans l'oxyde du métal de transition est dû à la présence de cet élément, en tant qu'impureté, dans le borure de la phase dure.

L' invention a donc pour objet un cermet comprenant:
1) une phase dure de type borure ;
2) une phase liante constituée d'un métal liant pur L, ou d'un alliage d'au moins deux métaux (L,L'...) où :
   . L est un métal choisi dans le groupe constitué par Fe, Ni, Co et Cr, et
   . L' est au moins un élément métallique d'alliage pour L, qui ne dégrade pas substantiellement sa ténacité, caractérisé en ce que la phase dure 1) est constituée d'un borure simple TxBy, d'un mélange de borures simples TxBy + T'x'By' ou d'un borure mixte (T,T')xBy où :
   . T et T' sont des métaux de transition choisis dans le groupe constitué par Ti, Zr, Hf, V, Nb, Ta, Cr, Mo et W, et
   . x, x', y et y' sont des nombres entiers ou décimaux, de préférence des nombres entiers, identiques ou différents ;
   et en ce que ledit cermet comprend en outre :
3) une fine dispersion de particules d'oxyde du métal de transition T ou T', majoritaire dans la composition de la phase dure 1), oxyde dans lequel une partie de l'oxygène peut être remplacée par de l'azote et/ou du carbone, cet oxyde étant notamment un oxycarbonitrure, et
4) une fine dispersion de particules d'oxyde d'un métal X choisi dans le groupe constitué par l'aluminium, les métaux alcalino-terreux, Sc, Y, les lanthanides, les actinides et les alliages constitués de fer et de métaux cériques,
   étant entendu que les oxydes formant les fines dispersions 3) et 4) peuvent être combinés sous forme d'oxydes complexes.

Avantageusement, les rapports x/y et x'/y', identiques ou différents, sont égaux à 1/2 ou 2/5, ou proches de ces valeurs.

Les métaux X alcalino-terreux utilisés de préférence selon l'invention sont Mg et Ca.

Les autres métaux X utilisés de préférence selon l'invention sont Ce, Pr, Nd, Gd, Dy, Th, U ainsi qu'un alliage, constitué de fer et de métaux cériques, tel que par exemple celui connu sous le nom de Mischmetall®.

Selon un mode préféré de réalisation, le cermet selon l'invention comprend entre 20 et 99 %, de préférence entre 50 et 97% en poids de phase dure 1).

Selon un autre aspect, l'invention a pour objet un procédé de fabrication du cermet défini ci-dessus, comprenant :
1. le mélange avec broyage :
   - d'une poudre de phase dure de type borure,
   - d'une poudre de métal liant L défini comme ci-dessus, pur et/ou d'un préalliage dans lequel L est majoritaire,
   - éventuellement d'au moins une poudre d'un élément métallique L' d'alliage pour L ou d'un alliage de L' qui ne dégrade pas susbstantiellement la ténacité de L, et
   - d'une poudre de métal de transition T ou T', sous forme de métal pur, d'alliage et/ou de composé, caractérisé en ce que la phase dure de type borure est constituée d'un borure simple TxBy, d'un mélange de borures simples TxBy + T'x'By' ou d'un borure mixte (T,T')xBy, T,T', x, x', y et y' étant définis comme ci-dessus, le métal de transition T ou T' est le métal majoritaire dans la poudre de la phase dure de type borure, et on mélange simultanément avec broyage :
   - une poudre d'un métal X choisi dans le groupe constitué par l'aluminium, les métaux alcalino-terreux, Sc, Y, les lanthanides, les actinides et les alliages constitués de fer et de métaux cériques, sous forme élémentaire, d'alliage et/ou de composé,
      étant entendu que le métal de transition T ou T' et le métal X peuvent être introduits sous forme d'une poudre d'un alliage ou d'une combinaison de ces deux éléments, ce procédé étant en outre caractérisé en ce qu'il comprend de plus :
2. la granulation du mélange obtenu en 1.,
3. la compression des granulés obtenus en 2.,
4. le frittage et/ou le frittage sous pression gazeuse modérée (sinter-HiP) et/ou la compression isostatique à chaud (HIP) du produit comprimé obtenu en 3.

Le métal de transition T ou T' (ajouté selon l'invention) peut être ajouté sous forme élémentaire, c'est-à-dire non combinée au mélange des autres poudres. Toutefois, pour faciliter son introduction dans ce mélange, on l'utilise avantageusement sous forme de son hydrure de type THz, z étant un nombre entier ou décimal, ou d'un de ses alliages de type (T,L), L étant l'un des métaux liants utilisés selon l'invention, à savoir Fe, Ni, Co ou Cr, ou d'un de ses hydrures mixtes de type (T,L)Hz, z étant un nombre entier ou décimal, car ces composés ou alliages sont généralement plus facilement broyables que le métal pur.

Le métal X peut également être ajouté sous forme élémentaire, c'est-à-dire non combinée, au mélange des autres poudres. Toutefois, pour faciliter son introduction dans ce mélange, on l'utilise avantageusement sous forme d'un alliage XaLb ou XcTd, et/ou d'un hydrure mixte correspondant (X,L)Hz ou (X,T)Hz', et/ou d'un borure mixte XaLbBt (L étant de préférence Fe, Ni ou Co) car ces alliages, hydrures ou borures sont généralement plus facilement broyables et moins réactifs vis-à-vis de l'environnement que le métal X pur. Dans ces alliages ou composés du métal X, a, b, c, d, t, z et z' sont des nombres entiers ou décimaux.

On peut également utiliser avantageusement son hydrure XHz broyé, dans lequel z est un nombre entier ou décimal.

Le mélange traité selon l'invention pour fabriquer des cermets est avantageusement constitué de :
- 50 à 97 % en poids de poudre de type borure,
- 3 à 50 % en poids de poudre de métal liant L pur, ou d'un préalliage dans lequel L est majoritaire,
- 0 à 25 % en poids de poudre d'au moins un élément métallique L' d'alliage pour L qui ne dégrade pas substantiellement sa ténacité,
- 0,1 à 20 % en poids de poudre de métal X ou de l'un de ses alliages et/ou composés et
- 1 à 15 % en poids de poudre du métal T ou T' ou de l'un de ses alliages et/ou composés.

Le mélange avec broyage peut être effectué selon tout procédé connu de l'homme du métier. Il est avantageusement effectué par attrition dans un broyeur à billes.

La durée du broyage est de préférence de 2 à 48 heures.

La compression est avantageusement effectuée sous une pression de 50 à 300 MPa.

Le frittage est avantageusement effectué à une température de 1300 à 1700°C, pendant 1 à 3 heures, sous pression de 1 à 10⁴ Pa d'argon, ou sous pression de 10⁵ Pa d'hydrogène, ous sous vide de 10⁻² à 10 Pa, ou par compression isostastique à chaud sous 100 à 200 MPa d'argon (presse HIP : ASEA Q1H-6 par exemple). On peut aussi pratiquer dans un même four, en une seule opération (sinter-HIP), le frittage suivi d'une compression isostatique à chaud sous pression modérée (par exemple 5 à 10 MPa d'argon).

Compte tenu de leurs propriétés remarquables, notamment de leur ténacité, les cermets obtenus selon l'invention peuvent être utilisés en particulier pour fabriquer des outils de coupe, des outils de forage ou des pièces d'usure.

L'invention est expliquée plus en détail et ses avantages sont mis en évidence dans les exemples non limitatifs qui suivent.

### Exemple 1 (comparatif) :

On réalise le mélange suivant :
· 139,2 g de poudre de diborure de titane (surface spécifique BET : 1,5 m²/g ; diamètre de grain moyen FISHER : 4,3µm) ;
· 60,8 g de poudre de fer ex-carbonyle (diamètre de grain moyen FISHER : 4,3 µm),
par broyage par attrition, dans les conditions suivantes : 200 g de mélange + 10 g de paraffine + 1750 g de billes d'acier (4 mm de diamètre), pendant 4 heures, en présence de 200 ml d'acétone. Le mélange homogène, broyé et séché est comprimé sous forme d'éprouvettes parallélépipédiques ISO B (Norme ISO 3327) en matrice et poinçons, sous 200 MPa, en compression uniaxiale bidirectionnelle. Après déparaffinage, le frittage des éprouvettes est effectué à 1450°C, sous pression de 10³ Pa d'argon, pendant 1 heure. La porosité ouverte, mesurée sur les éprouvettes frittées, est de 20 %. Elle peut être ramenée à 12 % par frittage d'une heure à 1520°C.

Les examens métallographiques et radiocristallographiques montrent que le liant est constitué essentiellement de borures de fer Fe₂B et FeB.

L'exemple 1 pouvant être considéré comme typique de l'art antérieur, pour concrétiser les améliorations liées à l'invention, les inventeurs ont réalisé l'exemple 2 qui suit.

### Exemple 2 (selon l'invention) :

On réalise le mélange suivant :
· 136,0 g de poudre de diborure de titane (surface spécifique BET : 0,52 m²/g ; diamètre de grain moyen FISHER : 4,6 µm) ;
· 51,5 g de poudre de fer ex-carbonyle (diamètre de grain moyen FISHER : 2,0 µm) ;
· 10,3 g de poudre d'alliage NdNi₅ ;
· 2,2 g de poudre d'alliage TiFe₂.

Le broyage est effectué comme dans l'exemple 1, à la seule différence que la durée de broyage est réduite à 2 heures. La compression et le déparaffinage sont effectués comme dans l'exemple 1. Le frittage est effectué à 1500°C, sous pression de 10³Pa d'argon, pendant une heure. La porosité totale mesurée sur les éprouvettes frittées est de 2 %.

Les examens métallographiques et radiocristallographiques montrent que le liant est essentiellement constitué d'un alliage fer-nickel. On note la présence d'une fine dispersion de particules d'oxyde de néodyme (Nd₂0₃), ainsi que de particules d'oxycarbonitrure de titane Ti(O,C,N).

La dureté VICKERS des éprouvettes, sous charge de 30 kg (294 N) est de HV₃₀ = 14000 ± 500 MPa.

### Exemple 3 (selon l'invention) :

Toute une série de cermets a été réalisée. Les compositions des mélanges de départ sont données dans le tableau I qui suit.

Pour chaque produit le mélange des poudres (d'un poids total de 50 g) est réalisé par broyage en broyeur à billes, avec les caractéristiques opératoires suivantes :
· conteneur en polyéthylène de 500 cm³
· billes en acier inoxydable austénitique (100 cm³) de 5 mm (30 cm³) et 20 mm (70 cm³)
· vitesse de rotation : 45 tr/min
· durée de broyage : 48 h

Le mélange broyé est séparé des billes par tamisage.

La compression d'éprouvettes (5 g par éprouvette) est faite sous 70 MPa, la matrice (en acier durci) étant lubrifiée au stéarate de zinc.

Les éprouvettes sont encapsulées et frittées par compression isostatique à chaud (presse HIP ASEA Q1H-6) selon le cycle ci-après :

| **TEMPERATURE (°C)** | | | **PRESSION (Argon MPa)** | | | |
|---|---|---|---|---|---|---|
| DEBUT | FIN | VITESSE °C/min | DEBUT | FIN | VITESSE MPa/min | Durée min |
| 20 | 430 | 10 | vide* | vide* | - | 43 |
| 450 | 450 | - | vide* | vide* | - | 30 |
| 450 | 820 | 10 | vide* | vide* | - | 37 |
| 820 | 820 | - | vide* | 0,5 | - | 0,017 |
| 820 | 1000 | 10 | 0,5 | 0,5 | - | 18 |
| 1000 | 1350 | 8,75 | 0,5 | 150 | 3,75 | 40 |
| 1350 | 1350 | - | 150 | 150 | - | 30 |
| 1350 | 300 | - 35 | 150 | 70 | - 2,7 | 30 |
| 300 | 270 | - 15 | 70 | 1 | - 35 | 2 |

| | | | | | | |
|---|---|---|---|---|---|---|
| * vide : 1 Pa | | | | | | |

Les caractéristiques mesurées sur les éprouvettes densifiées sont consignées dans le tableau II.

Dans les cermets selon l'invention, on constate que la densité théorique est pratiquement atteinte et les examens métallographique et radiocristallographique montrent que la phase liante est essentiellement le fer : il n'apparaît pas de phase borure Fe₂B ou FeB, alors que cette phase est prédominante dans les alliages FN, FNMo et FNW élaborés selon l'art antérieur. Cette absence de phase borure de fer dans les alliages selon l'invention est confirmée par l'accroissement de ductilité de la phase liante, quantifiée par la mesure du facteur d'intensité de contrainte K_{IC} par la méthode d'indentation de PALMQVIST.

A l'examen métallographique, les alliages selon l'invention présentent une fine dispersion de particules d'alumine (Al₂O₃).

### Exemple 4 (selon l'invention) :

Une série de cermets a été réalisée. Les compositions des mélanges de départ sont données dans le tableau III qui suit.

Pour chaque composition, le mélange des poudres est réalisé en broyeur à billes (d'acier inoxydable) dans les conditions décrites dans l'exemple 3.

Le mélange brut est séparé des billes par tamisage.

La compression d'éprouvettes est faite sous 100 MPa, en matrice d'acier durci, lubrifiée au stéarate de zinc.

Les éprouvettes sont encapsulées et frittées par compression isostatique à chaud (presse HIP ASEA Q1H-6), selon le cycle décrit dans l'exemple 3.

Les caractéristiques mesurées sur les éprouvettes totalement densifiées sont données dans le tableau suivant :

A l'examen métallographique, les alliages selon l'invention, avec addition de TiAl₃, présentent, outre la phase dure TiB₂ et le liant Fe/Ni/Cr ou inox 316L, une fine dispersion de particules d'alumine et d'oxycarbonitrure de titane. On notera l'influence de l'ajout de TiAl₃ dans les alliages à liant acier inox 316L : la dureté diminue seulement de 3% tandis que la ténacité augmente d'environ 40%.

### Exemple 5 (selon l'invention) :

On réalise le mélange suivant :
· 129,2 g de poudre de diborure de titane (surface spécifique BET : 0,52 m²/g ; diamètre de grain moyen FISHER : 4,6 µm)
· 6,8 g de poudre de diborure de chrome (diamètre de grain moyen FISHER : 4 µm)
· 51,5 g de poudre de fer ex-carbonyle (diamètre de grain moyen FISHER : 2,0 µm)
· 10,3 g de poudre d'allïage NdNi₅
· 2,2 g de poudre d'alliage TiFe₂.

Le broyage est effectué comme dans l'exemple 2. La compression et le déparaffinage sont effectués comme dans l'exemple 1. Le frittage est effectué à 1600°C sous pression d'argon de 10³Pa, pendant deux heures. La porosité totale mesurée sur les éprouvettes frittées est inférieure à 0,5 %.

Les examens métallographiques et radiocristallographiques montrent que la phase dure est constituée de la solution solide (Ti,Cr)B₂ et le liant est essentiellement un alliage Fe/Ni. On note la présence d'une fine dispersion de particules d'oxyde de néodyme (Nd₂O₃) et d'oxycarbonitrure de titane [Ti(O,C,N)].

La dureté VICKERS sous charge de 30 kg (294 N) des éprouvettes frittées est de 14900 ± 500 MPa, soit supérieure de 6% à celle des éprouvettes de l'exemple 2 (sans substitution de TiB₂ par CrB₂ ) qui est de 14000 ± 500 MPa.

## Revendications

1. Cermet comprenant:
1) une phase dure de type borure :
2) une phase liante constituée d'un métal liant pur L, ou d'un alliage d'au moins deux métaux (L,L') où :
. L est un métal choisi dans le groupe constitué par Fe, Ni, Co et Cr, et
. L' est au moins un élément métallique d'alliage pour L, qui ne dégrade pas substantiellement sa ténacité, caractérisé en ce que la phrase dure 1) est constituée d'un borure simple TxBy, d'un mélange de borures simples TxBy + T'x'By' ou d'un borure mixte (T,T')xBy où :
. T et T' sont des métaux de transition choisis dans le groupe constitué par Ti, Zr, Hf, V, Nb, Ta, Cr, Mo et W, et
. x, x', y et y' sont des nombres entiers ou décimaux, de préférence des nombres entiers, identiques ou différents ; et en ce que ledit cermet comprend en outre :
3) une fine dispersion de particules d'oxyde du métal de transition T ou T', majoritaire dans la composition de la phase dure 1), oxyde dans lequel une partie de l'oxygène peut être remplacée par de l'azote et/ou du carbone, cet oxyde étant notamment un oxycarbonitrure, et
4) une fine dispersion de particules d'oxyde d'un métal X choisi dans le groupe constitué par l'aluminium, les métaux alcalino-terreux, Sc, Y, les lanthanides, les actinides et les alliages constitués de fer et de métaux cériques,
étant entendu que les oxydes formant les fines dispersions 3) et 4) peuvent être combinés sous forme d'oxydes complexes.

2. Cermet selon la revendication 1, dans lequel les rapports x/y et x'/y', identiques ou différents, sont égaux à 1/2 ou 2/5, ou proches de ces valeurs.

3. Cermet selon la revendication 1 ou 2, caractérisé en ce que le métal alcalino-terreux est Mg ou Ca.

4. Cermet selon la revendication 1 ou 2, caractérisé en ce que le métal X est choisi dans le groupe constitué par Ce, Pr, Nd, Gd, Dy, Th, U et les alliages constitués de fer et de métaux cériques.

5. Cermet selon l'une quelconque des revendications 1 à 4, caractérisé en ce qu'il comprend entre 20 et 99 %, de préférence entre 50 et 97% en poids de phase dure 1).

6. Procédé de fabrication du cermet selon l'une quelconque des revendications 1 à 5, comprenant :
1. le mélange avec broyage :
- d'une poudre de phase dure de type borure,
- d'une poudre de métal liant L défini comme à la revendication 1, pur, et/ou d'un préalliage dans lequel L est majoritaire,
- éventuellement d'au moins une poudre d'un élément métallique L' d'alliage pour L ou d'un alliage de L' qui ne dégrade pas substantiellement la ténacité de L, et
- d'une poudre de métal de transition T ou T', sous forme de métal pur, d'alliage et/ou de composé,
caractérisé en ce que la phase dure de type borure est constituée d'un borure simple TxBy, d'un mélange de borures simples TxBy + T'x'By' ou d'un borure mixte (T,T')xBy, T,T', x, x',y et y' étant définis comme à la revendication 1, le métal de transition T ou T' est le métal majoritaire dans la poudre de la phase dure de type borure, et on mélange simultanément avec broyage :
- une poudre d'un métal X choisi dans le groupe constitué par l'aluminium, les métaux alcalino-terreux, Sc, Y, les lanthanides, les actinides et les alliages constitués de fer et de métaux cériques, sous forme élémentaire, d'alliage et/ou de composé,
étant entendu que le métal de transition T ou T' et le métal X peuvent être introduits sous forme d'une poudre d'un alliage ou d'une combinaison de ces deux éléments, ce procédé étant en outre caractérisé en ce qu'il comprend de plus :
2. la granulation du mélange obtenu en 1.,
3. la compression des granulés obtenus en 2.,
4. le frittage et/ou le frittage sous pression gazeuse modérée (sinter-HiP)et/ou la compression isostatique à chaud (HIP) du produit comprimé obtenu en 3.

7. Procédé selon la revendication 6, caractérisé en ce que le métal de transition T ou T', ajouté sous forme de poudre, est sous forme de son hydrure de type THz, z étant un nombre entier ou décimal, ou d'un de ses alliages de type (T,L), L étant Fe, Ni, Co ou Cr, ou d'un de ses hydrures mixtes de type (T,L)Hz, z étant un nombre entier ou décimal.

8. Procédé selon la revendication 6 ou 7, caractérisé en ce que le métal X est ajouté sous forme d'un alliage XaLb ou XcTd et/ou d'un hydrure mixte correspondant (X,L)Hz ou (X,T)Hz' et/ou d'un borure mixte XaLbBt dans lequel L est de préférence Fe, Ni ou Co, et/ou de son hydrure XHz, a, b, c, d, t, z et z' étant des nombres entiers ou décimaux.

9. Procédé selon l'une quelconque des revendications 6 à 8, caractérisé en ce que le mélange traité est constitué de :
- 50 à 97 % en poids de poudre de type borure,
- 3 à 50 % en poids de poudre de métal liant pur L, ou d'un préalliage dans lequel L est majoritaire,
- 0 à 25 % en poids de poudre d'au moins un élément métallique L' d'alliage pour L qui ne dégrade pas substantiellement sa ténacité,
- 0,1 à 20 % en poids de poudre de métal X ou de l'un de ses alliages et/ou composés et
- 1 à 15 % en poids de poudre du métal T ou T' ou de l'un de ses alliages et/ou composés.

10. Procédé selon l'une quelconque des revendications 6 à 9, caractérisé en ce que la durée du broyage est de 2 à 48 heures.

11. Procédé selon l'une quelconque des revendications 6 à 10, caractérisé en ce que la compression est effectuée sous une pression de 50 à 300 MPa.

12. Procédé selon l'une quelconque des revendications 6 à 11, caractérisé en ce que le frittage est effectué à une température de 1300 à 1700°C, pendant 1 à 3 heures, sous pression de 1 à 10⁴ Pa d'argon ou sous pression de 10⁵ Pa d'hydrogène, ou sous vide de 10⁻² à 10 Pa, ou par compression isostatique à chaud sous 100 à 200 MPa d'argon, ou, dans un même four, en une seule opération, par frittage suivi d'une compression isostatique à chaud sous pression modérée (sinter-HIP).

13. Utilisation du cermet selon l'une quelconque des revendications 1 à 5, ou tel qu'obtenu par mise en oeuvre du procédé selon l'une quelconque des revendications 6 à 12, pour fabriquer des outils de coupe, des outils de forage ou des pièces d'usure.

## Claims

1. Cermet including:
1) a hard phase of boride type:
2) a binding phase consisting of a pure binding metal L or of an alloy of at least two metals (L, L'), where:
- L is a metal chosen from the group consisting of Fe, Ni, Co and Cr, and
- L' is at least one metallic element alloying with L, which does not substantially damage its toughness, characterized in that the hard phase 1) consists of a simple boride TxBy, of a mixture of simple borides TxBy + T'x'By' or of a mixed boride (T, T')xBy, where:
- T and T' are transition metals chosen from the group consisting of Ti, Zr, Hf, V, Nb, Ta, Cr, Mo and W, and
- x, x', y and y' are integral or decimal numbers, preferably integral numbers, which are identical or different,
and in that the said cermet additionally includes:
3) a fine dispersion of particles of oxide of the transition metal T or T', predominant in the composition of the hard phase 1), in which oxide a proportion of the oxygen may be replaced with nitrogen and/or carbon, this oxide being especially an oxycarbonitride, and
4) a fine dispersion of particles of oxide of a metal X chosen from the group consisting of aluminium, alkaline-earth metals, Sc, Y, the lanthanides, the actinides and the alloys consisting of iron and of ceric metals,
it being understood that the oxides forming the fine dispersions 3) and 4) may be combined in the form of complex oxides.

2. Cermet according to Claim 1, in which the ratios x/y and x'/y', which are identical or different, are equal to 1/2 or 2/5 or close to these values.

3. Cermet according to Claim 1 or 2, characterized in that the alkaline-earth metal is Mg or Ca.

4. Cermet according to Claim 1 or 2, characterized in that the metal X is chosen from the group consisting of Ce, Pr, Nd, Gd, Dy, Th, U and the alloys consisting of iron and of ceric metals.

5. Cermet according to any one of Claims 1 to 4, characterized in that it includes between 20 and 99 %, preferably between 50 and 97 % by weight of hard phase 1).

6. Process for the manufacture of the cermet according to any one of Claims 1 to 5, including:
1. mixing with grinding:
- of a powder of hard phase of boride type,
- of a powder of binding metal L defined as in Claim 1, pure, and/or of a prealloy in which L is predominant,
- optionally of at least one powder of a metallic element L' alloying with L or of an alloy of L' which does not substantially damage the toughness of L, and
- of a powder of transition metal T or T', in the form of pure metal, of alloy and/or of compound,
characterized in that the hard phase of boride type consists of a simple boride TxBy, of a mixture of simple borides TxBy + T'x'By' or of a mixed boride (T, T')xBy, T, T', x, x', y and y' being defined as in Claim 1, the transition metal T or T' is the predominant metal in the powder of the hard phase of boride type, and the following is mixed simultaneously with grinding:
- a powder of a metal X chosen from the group consisting of aluminium, alkaline-earth metals, Sc, Y, the lanthanides, the actinides and the alloys consisting of iron and of ceric metals, in the form of element, of alloy and/or of compound,
it being understood that the transition metal T or T' and the metal X may be introduced in the form of a powder of an alloy or of a combination of these two elements, this process being moreover characterized in that it additionally includes:
2. the granulation of the mixture obtained in 1.,
3. the compression of the granules obtained in 2.,
4. the sintering and/or the sintering under moderate gas pressure (HiP-sinter) and/or the isostatic compression with heating (HIP) of the compressed product obtained in 3.

7. Process according to Claim 6, characterized in that the transition metal T or T', added in the form of powder, is in the form of its hydride of THz type, z being an integral or decimal number, or of one of its alloys of (T, L) type, L being Fe, Ni, Co or Cr, or of one of its mixed hydrides of (T, L)Hz type, z being an integral or decimal number.

8. Process according to Claim 6 or 7, characterized in that the metal X is added in the form of an alloy XaLb or XcTd and/or of a corresponding mixed hydride (X, L)Hz or (X, T)Hz' and/or of a mixed boride XaLbBt in which L is preferably Fe, Ni or Co, and/or of its hydride XHz, a, b, c, d, t, z and z' being integral or decimal numbers.

9. Process according to any one of Claims 6 to 8, characterized in that the treated mixture consists of:
- 50 to 97 % by weight of powder of boride type,
- 3 to 50 % by weight of powder of pure binding metal L or of a prealloy in which L is predominant,
- 0 to 25 % by weight of powder of at least one metallic element L' alloying with L which does not substantially damage its toughness,
- 0.1 to 20 % by weight of powder of metal X or of one of its alloys and/or compounds and
- 1 to 15 % by weight of powder of the metal T or T' or of one of its alloys and/or compounds.

10. Process according to any one of Claims 6 to 9, characterized in that the duration of the grinding is from 2 to 48 hours.

11. Process according to any one of Claims 6 to 10, characterized in that the compression is performed at a pressure of 50 to 300 MPa.

12. Process according to any one of Claims 6 to 11, characterized in that the sintering is performed at a temperature of 1300 to 1700°C, for 1 to 3 hours, at a pressure of 1 to 10⁴ Pa of argon or at a pressure of 10⁵ Pa of hydrogen or in a vacuum of 10⁻² to 10 Pa, or by isostatic compression with heating at 100 to 200 MPa of argon, or, in the same furnace, in a single operation, by sintering followed by an isostatic compression with heating at moderate pressure (HIP-sinter).

13. Use of the cermet according to any one of Claims 1 to 5, or such as obtained by making use of the process according to any one of Claims 6 to 12, for manufacturing cutting tools, drilling tools or wear components.

## Patentansprüche

1. Cermet mit
1. einer harten Phase vom Boridtyp,
2. einer Bindemittelphase, die aus einem reinen Bindermetall L oder einer Legierung von wenigstens zwei Metallen (L, L') besteht, wobei
L ein aus der Gruppe, die aus Fe, Ni, Co und Cr besteht, ausgewähltes Metall ist und
L' wenigstens ein Legierungsmetallelement für L ist, welches seine Zähigkeit nicht wesentlich vermindert,
dadurch gekennzeichnet, daß die harte Phase 1 aus einem einfachen Borid TxBy, einem Gemisch einfacher Borde TxBy + T'x'By' oder einem Mischborid (T,T')xBy besteht, worin
T und T' Übergangsmetalle sind, die aus der Gruppe ausgewählt sind, welche aus Ti, Zr, Hf, V, Nb, Ta, Cr, Mo und W besteht, und
x, x', y und y' gleiche oder verschiedene ganze Zahlen oder Dezimalzahlen, vorzugsweise ganze Zahlen sind,
und daß das Cermet außerdem
3. eine feine Dispersion von Oxidteilchen des Übergangsmetalls T oder T', das in der Zusammensetzung der harten Phase 1 überwiegt, wobei in diesem Oxid ein Teil des Sauerstoffs durch Stickstoff und/oder Kohlenstoff ersetzt sein kann und wobei dieses Oxid besonders ein Oxycarbonitrid ist, und
4. eine feine Dispersion von Oxidteilchen eines Metalles X, das aus der Gruppe ausgewählt ist, welche aus Aluminium, den Erdalkalimetallen, Sc, Y, den Lanthaniden, den Actiniden und den Legierungen, welche aus Eisen und Cermetallen bestehen, besteht,
wobei die die feinen Dispersionen 3 und 4 bildendenden Oxide in der Form komplexer Oxide kombiniert vorliegen können, umfaßt.

2. Cermet nach Anspruch 1, in welchem die gleichen oder verschiedenen Verhältnisse x/y und x'/y' gleich 1/2 oder 2/5 oder nahe diesen Werten sind.

3. Cermet nach Anspruch 1 oder 2, **dadurch gekennzeichnet**, daß das Erdalkalimetall Mg oder Ca ist.

4. Cermet nach Anspruch 1 oder 2, **dadurch gekennzeichnet**, daß das Metall X aus der Gruppe ausgewählt ist, die aus Ce, Pr, Nd, Gd, Dy, Th, U und den aus Eisen und Cermetallen bestehenden Legierungen besteht.

5. Cermet nach einem der Ansprüche 1 bis 4, **dadurch gekennzeichnet**, daß es 20 bis 99, vorzugsweise 50 bis 97 Gew.-% der harten Phase 1 umfaßt.

6. Verfahren zur Herstellung von Cermet nach einem der Ansprüche 1 bis 5, bei dem man
1. unter Zerkleinern
- ein Pulver von harter Phase vom Boridtyp,
- ein Pulver von reinem Bindermetall L, das wie in Anspruch 1 definiert ist, und/oder einer Vorlegierung, in welcher L überwiegt,
- gegebenenfalls wenigstens ein Pulver eines Legierungsmetallelementes L' für L oder einer Legierung von L', das die Zähigkeit von L nicht wesentlich vermindert, und
- ein Pulver von Übergangsmetall T oder T' in der Form des reinen Metalles, einer Legierung und/oder einer Verbindung vermischt, dadurch gekennzeichnet, daß die harte Phase vom Boridtyp aus einem einfachen Bord TxBy, einem Gemisch einfacher Borde TxBy + T'x'By' oder einem Mischborid (T,T')xBy besteht, wobei T, T', x, x', y und y' wie in Anspruch 1 definiert sind, das Übergangsmetall T oder T' das überwiegende Metall in dem Pulver der harten Phase vom Boridtyp ist und man gleichzeitig mit dem Zerkleinern
- ein Pulver eines Metalles X, das aus der Gruppe ausgewählt ist, welche aus Aluminium, den Erdalkalimetallen, Sc, Y, den Lanthaniden, den Actiniden und den aus Eisen und Cermetallen bestehenden Legierungen besteht, in elementarer Form oder in der Form einer Legierung und/oder einer Verbindung zumischt, wobei das Übergangsmetall T oder T' und das Metall X in der Form eines Pulvers einer Legierung oder einer Kombination dieser beiden Elemente eingeführt werden können und wobei dieses Verfahren weiterhin dadurch gekennzeichnet ist, daß man ferner
2. das bei 1 erhaltene Gemisch granuliert,
3. die bei 2 erhaltenen Granalien komprimiert und
4. das bei 3 erhaltene komprimierte Produkt sintert und/oder unter gemäßigtem Gasdruck sintert (HIP-Sintern) und/oder in der Wärme isostatisch komprimiert (HIP).

7. Verfahren nach Anspruch 6, **dadurch gekennzeichnet**, daß das in Pulverform zugegebene Übergangsmetall T oder T' in der Form seines Hydrids vom Typ THz, worin z eine ganze Zahl oder Dezimalzahl ist, oder in der Form einer seiner Legierungen vom Typ (T,L), worin L Fe, Ni, Co oder Cr bedeutet, oder in der Form eines seiner Mischhydride vom Typ (T,L)Hz, worin z eine ganze Zahl oder eine Dezimalzahl ist, vorliegt.

8. Verfahren nach Anspruch 6 oder 7, **dadurch gekennzeichnet,** daß das Metall X in der Form einer Legierung XaLb oder XcTd und/oder eines entsprechenden Mischhydrids (X,L)Hz oder (X,T)Hz' und/oder eines Mischborids XaLbBt, worin L vorzugsweise Fe, Ni oder Co ist, und/oder seines Hydrids XHz zugegeben wird, wobei a, b, c, d, t, z und z' ganze Zahlen oder Dezimalzahlen sind.

9. Verfahren nach einem der Ansprüche 6 bis 8, **dadurch gekennzeichnet**, daß das behandelte Gemisch aus
- 50 bis 97 Gew.-% des Pulvers vom Boridtyp,
- 3 bis 50 Gew.-% des Pulvers von reinem Bindermetall L oder einer Vorlegierung, worin L überwiegt,
- 0 bis 25 Gew.-% des Pulvers wenigstens eines Legierungsmetallelementes L' für L, welches seine Zähigkeit nicht wesentlich vermindert,
- 0,1 bis 20 Gew.-% des Pulvers des Metalles X oder einer seiner Legierungen und/oder Verbindungen und
- 1 bis 15 Gew.-% des Pulvers des Metalles T oder T' oder einer seiner Legierungen und/oder Verbindungen besteht.

10. Verfahren nach einem der Ansprüche 6 bis 9, **dadurch gekennzeichnet**, daß die Zerkleinerungsdauer 2 bis 48 h beträgt.

11. Verfahren nach einem der Ansprüche 6 bis 10, **dadurch gekennzeichnet**, daß das Komprimieren unter einem Druck von 50 bis 300 MPa erfolgt.

12. Verfahren nach einem der Ansprüche 6 bis 11, **dadurch gekennzeichnet**, daß das Sintern bei einer Temperatur von 1300 bis 1700 °C während 1 bis 3 h unter einem Argondruck von 1 bis 10⁴ Pa oder unter einem Wasserstoffdruck von 10⁵ Pa oder unter Vakuum von 10⁻² bis 10 Pa oder durch isostatisches Pressen in der Wärme unter einem Argondruck von 100 bis 200 MPa oder in dem gleichen Ofen in einem einzigen Arbeitsgang durch Sintern und anschließendes isostatisches Pressen in der Wärme unter gemäßigtem Druck (HIP-Sintern) erfolgt.

13. Verwendung eines Cermets nach einem der Ansprüche 1 bis 5 oder eines solchen, das man durch Verwendung des Verfahrens nach einem der Ansprüche 6 bis 12 erhalten hat, zur Herstellung von Schneidwerkzeugen, Bohrwerkzeugen oder Verschleißteilen.
